# EUROPÄISCHE PATENTSCHRIFT

(11) **EP 0 186 774 B1**
(45) Veröffentlichungstag und Bekanntmachung des Hinweises auf die Patenterteilung: **26.10.1988**
(21) Anmeldenummer: 85114837.9
(22) Anmeldetag: 22.11.1985
(51) Int. Cl.: C10B 25/06

(54) **Türstopfen für Koksofentüren**
Door plug for coke oven doors
Bouchon pour porte de four à coke

(30) Priorität: 22.12.1984 DE 3447187
(43) Veröffentlichungstag der Anmeldung: 09.07.1986
(73) Patentinhaber: RUHRKOHLE AKTIENGESELLSCHAFT, 44623 Herne (DE)
(72) Erfinder: Holz, Wilhelm, Dr., D-4660 Gelsenkirchen-Buer (DE); Schönmuth, Felix, Dr., D-4390 Gladbeck (DE); Metzler, Lothar, Dipl.-Ing., D-4250 Bottrop (DE)

(56) Entgegenhaltungen:
- DE-A- 3 105 703
- DE-C- 456 095
- DE-C- 493 115
- US-A- 4 086 145
- US-A- 4 217 177

## Beschreibung

Die Erfindung betrifft Türstopfen für Koksofentüren, die aus keramischem Material bestehen und im Abstand an der Koksofentür gehalten werden. Im Betriebszustand ragen die Stopfen dann in die Ofenkammer hinein und halten die Ofenfüllung in einem bestimmten Abstand vom Türkörper, wobei der Türkörper während des Verkokungsvorganges mit einer Verriegelungseinrichtung gegen den Türrahmen des Ofens gedrückt wird.

Anfang dieses Jahrhunderts gab es sowohl metallische Türstopfen, als auch keramische Türstopfen. Beispielhaft für die metallischen Türstopfen steht der aus der Deutschen Patentschrift 23 83 63 bekannte Türstopfen. Dieser Türstopfen wird durch einen an der Rückwand der Koksofentür angebrachten, verstellbaren Schutzschild gebildet, der über gelenkige Zwischenglieder mit der Rückseite der Tür verbunden ist und sich gegenüber der Tür bewegen kann.

Die metallischen Türstopfen konnten sich jedoch nicht durchsetzen. Dies war vielmehr bei den keramsichen Türstopfen der Fall. Lediglich Ende der 20er Jahre gab es den Versuch einer Verwendung von Stahl am Türstopfen, und zwar in Form eines Mantels. Aufgabe des Mantels war u.a., Wärmestauungen am Türstopfen zu verhindern und einen grossen Gaskanal zu bilden. Der grosse Gaskanal war vorteilhaft für die Entlastung der Türdichtungen, indem das Gas zum Gassammelraum abgeführt wurde. Dieser Türstopfen ist in der Deutschen Patentschrift 48 92 49 veröffentlicht.

Ende der 70er Jahre wurde dann in der Bundesrepublik Deutschland und USA der Gedanke der Verwendung von Stahl für Türstopfen erneut aufgegriffen. Beispielhaft stehen dafür die aus der Deutschen Offenlegungsschrift 29 45 017 bekannten Stahlstopfen bzw. die aus der US-Patentschrift 40 86 145 bekannten Schutzschilde aus Stahl. Diese ersten Versuche der Verwendung von Stahlstopfen haben sich im Betrieb wiederum nicht bewährt, jedoch eine unter bestimmten Bedingungen brauchbare Weiterentwicklung angeregt. Im Rahmen dieser Entwicklung sind Türstopfen in Form von metallischen Schutzschilden entstanden, die ein- oder mehrteilig ausgebildet sind. D.h. entweder erstrecken sich die Schutzschilde über die ganze Länge der Koksofentür einteilig oder sind sie aus mehreren Schüssen zusammengesetzt. Ein wesentliches Problem der metallischen Schutzschilde ist die Wärmedehnung. Die Wärmedehnung von Metall gegenüber keramischem Material bedingt, dass die Türstopfen ein relativ grosses Spiel in der Ofenkammer aufweisen müssen. Sonst würden sie sich nach der Abkühlung beim Koksdrücken im Ofen infolge ihrer durch die Wärmedehnung verursachten Volumenvergrösserung festsetzen. Beim Füllen der Koksöfen ist die Temperatur der Schutzschilde noch relativ gering. Das hat bei dem erläuterten, grosen Spiel zur Folge, dass feinkörniges und insbesondere trockenes Einsatzgut an dem Schutzschild vorbei in den Rohgaskanal zwischen Schutzschild und Tür dringt. Das führt sowohl zu Verstopfungen des Kanals und verhindert eine ausreichende Abführung des entstehenden Rohgases in den Gassammelkanal oben in der Ofenkammer als auch zu Leckagen. Die Leckagen entstehen durch ungünstige Temperaturverhältnisse und Freiwerden von Gasen bzw. Niederschlagen von Gasen an den Dichtflächen der Koksofentür. Nach dem Ausheben der Ofentür müssen die Gaskanäle dann mühsam von Hand gereinigt werden.

Ein weiteres Problem der metallischen Stopfen ist die Verformung. Je nach Ausbildung der metallischen Stopfen entsteht eine starke Einwärts-oder Auswärtswölbung. Hinzu kommt, dass alle Stahlsorten bei der extremen Wärmewechselbelastung bleibende Verformungen zeigen. Als Stahl kann nur hoch hitzebeständiger Stahl verwertet werden, dessen spezielle Legierungsbestandteile die Verarbeitung sehr schwierig gestalten.

Ein Vorteil der metallischen Türstopfen ist die in der Deutschen Offenlegungsschrift 29 45 017 bereits beschriebene Vergrösserung des Ofenraumes. Ausserdem zeigt sich, dass ein stark erweiterter Gaskanal, wie er beispielsweise aus der Deutschen Patentschrift 23 83 63 erkennbar ist, Betriebsvorteile durch Entlastung der Dichtflächen zeigt.

Der Erfindung liegt die Aufgabe zugrunde, die Betriebsschwierigkeiten derzeitiger metallischer Türstopfen zu vermeiden. Dazu greift die Erfindung wieder auf keramisches Material zurück, indem keramische Platten mit einer Dicke von 35 bis 120 mm verwendet werden. Es ist jedoch nicht jedes keramische Material geeignet. Vielmehr ist ein hydraulisch bindender Feuerbeton vorgesehen. Wesentliche Bestandteile dieses Feuerbetons sind Aluminiumoxid, Siliziumoxid und Eisenoxid. Der Anteil an Aluminiumoxid (A1₂0₃) beträgt 40-55%, der Anteil an Siliziumoxid (Si0₂) zwischen 40 und 50%, der Anteil an Eisenoxid ( Fe₂0₃) zwischen 0,5 und 1,5%.

Je nach Art des verwendeten keramischen Materials kann sich ein Verhältnis von Dicke zur Plattenbreite von 1:3 bis 1:20 ergeben.

In weiterer Ausbildung der Erfindung besteht die keramische Platte aus austauschbaren Elementen. Die austauschbaren Elemente sind wahlweise übereinander angeordnet und werden jeweils in Metallrahmen gehalten. Die Metallrahmen sind einzeln befestigt, z.B. mit angeschweissten Trageisen. Das erlaubt ein einfaches und leichtes Auswechseln der keramischen Elemente im Falle einer Beschädigung.

Vorzugsweise sind die Metalltragrahmen verstellbar an der Türe befestigt. Das geschieht mittels geeigneter Trageisen bzw. Kontertrageisen, die miteinander verschraubt oder verkeilt sind. Im Falle der Verschraubung sind zur Verstellung Langlöcher vorgesehen.

Das Türblatt der Koksofentür wird zweckmässigerweise mit einer Isolierschicht versehen, die eine Aufwärmung der Tür und eine damit verknüpfte hohe Wärmeabstrahlung, d.h. Wärmeverlust und Wärmebelastung der Bedienungsleute, verhindert. Die Isolierschicht ist 50-100 mm dick.

Die Keramikplatte ragt wahlweise soweit in die Ofenkammer hinein, dass die Ofenfüllung genausoweit wie mit herkömmlichen keramischen Stopfen zurückgehalten wird. Die Verstellbarkeit ermöglicht jedoch auch eine Rücknahme der keramischen Platten und eine damit verbundene Vergrösserung des Ofenraumes. Die jeweilige Stellung der keramischen Platte kann sich jedoch auch aus einer optimierten Anordnung in Bezug auf den letzten Heizzug in den Koksofenwänden ergeben.

Der angestrebte grosse Gassammelraum entsteht bei der erfindungsgemässen keramischen Platte hinter dem metallischen Tragrahmen, d.h. zwischen der keramischen Platte und der Isolierschicht.

In der Zeichnung sind verschiedene Ausführungsbeispiele der Erfindung dargestellt.

Figur 1 zeigt einen Querschnitt durch einen erfindungsgemässen Türstopfen mit Koksofentür. Darin ist mit 1 eine keramische Platte bezeichnet, die keramische Platte ist in einem hitzebeständigen Stahlrahmen 2 mit drei angeschweissten Trageisen 3 verstellbar gehalten. Dabei sind in die keramische Frontplatte Halteanker 4 als Verbindungselemente zu dem Metallrahmen 2 eingeformt. Die Halteanker 4 sind strichpunktiert dargestellt. Im Ausführungsbeispiel ist als keramisches Material entweder vorgesehen:

oder:

Die Trageisen sind an Kontertrageisen 5 gehalten, die ihrerseits mit der Koksofentür verschraubt sind. Die Kontertrageisen 5 besitzen zur Verstellung der keramischen Frontplatte 1 Langlöcher 9. Die Befestigung der Trageisen 3 an den Kontertrageisen 5 erfolgt mittels Schrauben oder Keilen.

Wie aus Figur 1 und 2 ersichtlich ist, ist die Koksofentür 8 mit einer Isolierschicht 7 vor übermässiger Wärmebelastung geschützt. Die lsolierschicht 7 besteht wahlweise wieder aus keramischem Material. Bei Verwendung von keramischem Material wird dieses angeformt und vorzugsweise durch Halteanker 10 gesichert. Die Halteanker 10 sind wiederum strichpunktiert dargestellt.

Zwischen der keramischen Frontplatte 1 und der Isolierschicht 7 besteht ein Gaskanal, durch den die beim Verkokungsvorgang freiwerdenden Gase, die zwischen der nicht dargestellten Koksofenwandung und der keramischen Frontplatte 1 durchtreten, in den Gassammelraum abziehen.

Nach Figur 2 und 3 setzt sich ein Türstopfen aus mehreren übereinander angeordneten Frontplatten 1 zusammen. Die Trageisen 3 und Kontertrageisen 5 befinden sich jeweils oben und unten an dem zu den keramischen Frontplatten 1 gehörenden Metallrahmen. Vorteilhafterweise erlaubt das die Verwendung eines Kontertrageisens 5 zugleich für zwei einander gegenüberliegende Trageisen 3. Ferner ist von Vorteil, für jede Frontplatte 1 bzw. mit Stahlrahmen 2 jeweils drei Befestigungsstellen mit Trageisen 3 und Kontertrageisen 5 vorzusehen. Dadurch entstehen statisch bestimmte Systeme mit besonders günstigem Verhalten unter Wärmebelastung. Von den drei Befestigungsstellen ist jeweils eine auf der Mittellinie der Koksofentür angeordnet. Die beiden anderen liegen jeweils beiderseits der Mittellinie. Dies ist in Figur 3 dargestellt.

Es können aber auch vier Befestigungsstellen gewählt werden. Diese befinden sich dann an den vier Ecken der Platten. Dabei kann jedes Trageisen und Kontertrageisen die Befestigung für zwei aneinander liegender Ecken zweier benachbarter keramischer Platten bilden.

Figur 4 zeigt einen Schnitt durch eine Befestigungsstelle mit zwei einander gegenüberliegender Trageisen 3 und einem Kontertrageisen 5.

Zum Anheizen eines Türstopfens wird der Gaskanal zwischen Stopfen und Tür mit Mineralwolle oder dergleichen geschlossen. Diese Wolle wird nach ausreichender Erwärmung des Stopfens wieder entformt.

Nach Figur 6 und 7 sind die Keramikschilder mit Platten 20 versehen, die jeweils an vier Ecken befestigt sind. Als Befestigung dienen wiederum Trageisen 21 und Kontertrageisen 22, die verstellbar sind. Jedes Trageisen bildet zugleich eine Befestigung für eine darüber und eine darunter angeordnete Platte 20. Während die Befestigung an den oberen Plattenecken mit Kraft- und Formschluss erfolgt, erlaubt die Befestigung an den unteren Plattenecken eine Verschiebung in Längsschlitzen entsprechend der Wärmedehnung. Die zugehörigen Befestigungsschrauben sitzen lose. Ein vollständiges Lösen wird durch Kontermuttern verhindert.

Um die untere Befestigung der Platten vor der Kokskohle zu schützen, sind die Platten unten bei 23 eingezogen und die Befestigungsstellen durch Kantensteine 24 abgedeckt. Die Kantensteine 24 werden gleichfalls von den Trageisen 21 gehalten.

## Patentansprüche

1. Türstopfen für Koksofentüren, die aus keramischem Material bestehen und im Abstand von der Koksofentür gehalten werden, wobei der Türstopfen im Betriebszustand in die Ofenkammer hineinragt und die Ofenfüllung in einem bestimmten Abstand vom Türkörper hält und der Türkörper während des Verkokungsvorganges mit einer Regelungseinrichtung gegen den Türrahmen des Ofens gedrückt wird, gekennzeichnet durch die Verwendung von keramischen Platten (1) aus hydraulisch bindendem Feuerbeton, dessen wesentliche Bestandteile Aluminiumoxid (A1₂0₃) mit einem Anteil von 40-55%, Siliziumoxid (Si0₂) mit einem Anteil zwischen 40 und 50% und Eisenoxid (Fe₂0₃) mit einem Anteil zwischen 0,5 bis 1,5% sind, mit einer Dicke von 35 bis 120 mm.

2. Türstopfen nach Anspruch 1, gekennzeichnet durch austauschbare Platten (1).

3. Türstopfen nach Anspruch 1 oder 2, dadurch gekennzeichnet, dass die Platten (1 ) in Stahlrahmen (2) gehalten sind.

4. Türstopfen nach einem oder mehreren der Ansprüche 1 bis 3, dadurch gekennzeichnet, dass jeder Türstopfen aus mehreren übereinander angeordneten Platten (1 ) zusammengesetzt ist.

5. Türstopfen nach Anspruch 4, dadurch gekennzeichnet, dass jeder Stahlrahmen (2) an drei Stellen mit der Koksofentür verbunden ist.

6. Türstopfen nach einem oder mehreren der Ansprüche 1 bis 5 gekennzeichnet durch Trageisen (3) und Kontertrageisen (5) zur Befestigung der Platten (1) an der Koksofentür.

7. Türstopfen nach Anspruch 6, dadurch gekennzeichnet, dass die Trageisen (3) jeweils oben und unten an den Stahlrahmen (2) angeordnet sind und für jeweils zwei einander gegenüberliegende Trageisen (3) ein Kontertrageisen (5) vorgesehen ist.

8. Türstopfen nach einem oder mehreren der Ansprüche 1 bis 7, gekennzeichnet durch eine Isolierschicht aus keramischem Material an der Koksofentür.

9. Türstopfen nach einem oder mehreren der Ansprüche 1 bis 8, dadurch gekennzeichnet, dass das Verhältnis von Dicke zu Breite der keramischen Platte 1:3 bis 1:20 beträgt.

10. Türstopfen nach einem oder mehreren der Ansprüche 1 bis 9, d.h., dass die keramischen Platten am unteren Ende seitlich eingezogen sind und an den oberen beiden Ecken und unteren beiden Ecken befestigt sind und die unteren Befestigungsstellen durch Kantensteine abgedeckt sind.

## Revendications

1. Bouchons pour portes de four à coke, qui sont constitués d'une matière céramique et sont maintenus à distance de la porte de four à coke, le bouchon de porte faisant, à l'état de service, saillie dans la chambre de four et maintenant le remplissage du four à une distance déterminée du corps de porte, le corps de port étant, pendant le processus de cokéfaction, pressé contre le châssis de porte du four par un dispositif de réglage, caractérisés par l'utilisation de plaques céramiques (1 ) et un béton réfractaire à prise hydraulique, dont les éléments essentiels sont l'oxyde l'aluminium (A1₂0₃) en une proportion de 40-55%, l'oxyde de silicium (SiO_{z}) en une proportion comprise entre 40 et 50% et l'oxyde ferrique (Fe_{z}0₃) en une proportion comprise entre 0,5 et 1,5%, et qui présentent une épaisseur de 35 à 120 mm.

2. Bouchons de porte suivant la revendication 1, caractérisés par des plaques échangeables (1 ).

3. Bouchons de porte suivant l'une des revendications 1 et 2, caractérisés en ce que les plaques (1 ) sont maintenues dans des châssis en acier (2).

4. Bouchons de porte suivant une ou plusieurs des revendications 1 à 3, caractérisés en ce que chaque bouchon de porte est composé de plusieurs plaques (1 ) agencées les unes au-dessus des autres.

5. Bouchons de porte suivant la revendication 4, caractérisés en ce que chaque châssis en acier (2) est relié en trois endroits à la porte de four à coke.

6. Bouchons de porte suivant une ou plusieurs des revendications 1 à 5, caractérisés par des fers de support (3) et des fers de contre-support (5) pour la fixation des plaques (1) sur la porte de four à coke.

7. Bouchons de porte suivant la revendication 6, caractérisé en ce que les fers de support (3) sont agencés respectivement en haut et en bas du châssis en acier (2) et en ce qu'un fer de contre-support (5) est prévu pour chaque fois deux fers de support (3) situés l'un en face de l'autre.

8. Bouchons de porte suivant une ou plusieurs des revendications 1 à 7, caractérisés par une couche isolante en matière céramique sur la porte de four à coke.

9. Bouchons de porte suivant une ou plusieurs des revendications 1 à 8, caractérisés en ce que le rapport entre l'épaisseur et la largeur des plaques en matière céramique est de ¹/₃ à ¹/₂₀.

10. Bouchons de porte suivant une ou plusieurs des revendications 1 à 9, caractérisés en ce que les plaques en matière céramique sont repliées latéralement à l'extrémité inférieure et sont fixées sur les deux coins supérieurs et les deux coins inférieurs et en ce que les emplacements de fixation inférieurs sont recouverts par de briques de bord.

## Claims

1. Door plugs for coke oven doors, which are of ceramic material and are held at a distance from the coke oven door, the door plug, in the operating condition, penetrating into the oven chamber and keeping the oven charge at a certain distance from the door body and the door body being pressed, during the coking operation, by a locking device against the door frame of the oven, characterized by the use of ceramic plates (1) of hydraulically setting refractory concrete, the essential constituents of which are aluminium oxide (AI₂0₃) in a proportion of 40-55%, silicon dioxide (SiO_{z}) in a proportion between 40 and 50% and iron oxide (Fe₂0₃) in a proportion between 0.5 and 1.5%, the plates having a thickness from 35 to 120 mm.

2. Door plug according to Claim 1, characterized by replaceable plates (1).

3. Door plug according to Claim 1 or 2, characterized in that the plates (1) are held in steel frames (2).

4. Door plug according to one or more of Claims 1 to 3, characterized in that each door plug is composed of several plates (1), disposed one above another.

5. Door plug according to Claim 4, characterized in that each steel frame (2) is connected with the coke oven door at three positions.

6. Door plug according to one or more of Claims 1 to 5, characterized by support lugs (3) and counter-lugs (5) for securing the plates (1) to the coke oven door.

7. Door plug according to Claim 6, characterized in that the support lugs (3) are each disposed at top and bottom on the steel frame (2) and that one counter-lug (5) is provided for each two mutually opposite support lugs (3).

8. Door plug according to one or more of Claims 1 to 7, characterized by an insulating layer of ceramic material on the coke oven door.

9. Door plug according to one or more of Claims 1 to 8, characterized in that the ratio of thickness to width of the ceramic plates is 1:3 to 1:20.

10. Door plug according to one or more of Claims 1 to 9, that is to say that the ceramic plates are set back laterally at the lower end and are fixed at the two upper corners and two lower corners and the lower fixing positions are covered by edge blocks.
